# FASCICULE DE BREVET EUROPEEN

(11) **EP 4 540 355 B1**
(45) Date de publication et mention de la délivrance du brevet: **05.08.2026**
(21) Numéro de dépôt: 23733739.9
(22) Date de dépôt: 19.06.2023
(51) Int. Cl.: C10M 173/02, C10N 30/12, C10N 30/00, C10N 40/20, C10N 40/24

(54) **LUBRIFIANT AQUEUX POUR LE TRAVAIL DES METAUX**
WÄSSRIGES SCHMIERMITTEL FÜR DIE METALLBEARBEITUNG
AQUEOUS LUBRICANT FOR METALWORKING

(30) Priorité: 20.06.2022 FR 2206031
(43) Date de publication de la demande: 23.04.2025
(73) Titulaire: TotalEnergies OneTech, 92400 Courbevoie (FR)
(72) Inventeur: VERROUL, Véronique, 69360 Solaize (FR); FRELECHOUX, Richard, 69360 Solaize (FR)
(74) Mandataire: Casalonga
(86) Numéro de dépôt international: PCT/EP2023/066411
(87) Numéro de publication internationale: WO 2023/247417

(56) Documents cités:
- WO-A1-2017/114827
- SG-A1- 174 276
- US-A- 4 452 711
- US-B2- 7 018 959

## Description

### DOMAINE TECHNIQUE DE L'INVENTION

L'invention concerne un lubrifiant aqueux destiné à être utilisé pour le travail des métaux, en particulier pour la déformation de pièces métalliques, ou encore le formage, la découpe, l'estampage ou le laminage de pièces métalliques, notamment en aluminium ou en acier.

### ETAT DE LA TECHNIQUE

Pour le travail des métaux, et notamment pour les opérations de déformation, en particulier sur l'aluminium, il existe des produits à base de formules comprenant un solvant et un corps gras. Le solvant sert généralement de vecteur permettant de déposer le corps gras utile pour la lubrification à la surface du métal, le solvant s'évaporant au cours de l'opération.

Cependant, ces produits comprenant des solvants non aqueux peuvent s'avérer toxiques et donc présenter un risque potentiel pour la santé. La présence de ces solvants non aqueux peut également amener à la commercialisation de produits étiquetés et à la nécessité, pour les personnes utilisant ces produits, à porter des équipements de protection, notamment équipements de protection individuels, lors de la manipulation du produit.

De plus, ces produits à base de solvants non aqueux peuvent être difficiles à nettoyer et donc nécessiter l'utilisation de produits de nettoyage spécifiques et complexes à manipuler. Il existe donc un intérêt à fournir une composition lubrifiante, notamment pour le travail des métaux, permettant de répondre aux inconvénients de l'art antérieur et notamment limitant l'utilisation de solvant, notamment de solvant toxique ou potentiellement toxique.

Un objectif de la présente invention est de fournir une composition lubrifiante, notamment une composition lubrifiante pour le travail des métaux, limitant l'utilisation de solvant non aqueux, notamment de solvant toxique ou potentiellement toxique et présentant ainsi un profil d'écoconception amélioré.

Les formulations base aqueuse ont été proposées pour limiter l'utilisation de solvant organique.

Les formulations base aqueuse actuellement sur le marché ne répondent pas toujours aux attentes des acteurs pour la déformation de pièces métalliques, notamment en aluminium, d'un point de vue qualité des pièces puisqu'elles sont susceptibles de générer des problèmes de tachage lors d'un traitement thermique, un traitement thermique étant généralement mis en œuvre après la déformation d'une pièce métallique, en particulier d'une pièce en aluminium.

Les essais réalisés avec les produits destinés principalement à l'acier peuvent présenter des limites sur l'aluminium, matériau plus mou nécessitant l'apport d'additifs spécifiques.

Le document WO 2017/114827 décrit une formulation aqueuse comprenant un alcool gras alcoxylé et un agent anti-corrosion.

La présente invention propose une composition lubrifiante présentant des propriétés de lubrification améliorées pour la déformation de pièces métalliques, notamment l'aluminium et l'acier, composition générant peu voire pas de composés organiques volatils (COV) lorsqu'elle est chauffée notamment jusqu'à 80°C.

La présente invention est décrite dans et par les revendications annexées.

### RESUME DE L'INVENTION

L'invention concerne une composition lubrifiante comprenant de l'eau et :
- de 1 à 60% en poids de polyalkylène glycol,
- de 0,1 à 30% en poids d'alcool(s) gras alkoxylé(s),
- de 0,1 à 30% en poids d'un système anti-corrosion comprenant au moins un acide aliphatique monocarboxylique comportant de 4 à 15 atomes de carbone

et au moins une base, par rapport au poids total de la composition lubrifiante,
les alcools gras alkoxylés étant différents des polyalkylène glycol.

Selon un mode de réalisation, la composition lubrifiante selon l'invention comprend de l'eau et :
- de 1 à 60% en poids de polyalkylène glycol comprenant des motifs oxyde d'alkylène comportant de 2 à 8 atomes de carbone,
- de 0,1 à 20% en poids d'alcool(s) gras éthoxylé et/ou propoxylé,
- de 0,1 à 30% en poids d'un système anti-corrosion comprenant au moins un monoacide carboxylique et au moins une amine,
par rapport au poids total de la composition lubrifiante.

Selon un mode de réalisation, la composition lubrifiante selon l'invention est une composition prête à l'emploi comprenant de l'eau et :
- de 1 à 30% en poids de polyalkylène glycol,
- de 0,1 à 10% en poids d'alcool(s) gras éthoxylé et/ou propoxylé,
- de 0,1 à 15% en poids du système anti-corrosion,
par rapport au poids total de la composition lubrifiante.

Selon un mode de réalisation, la composition lubrifiante selon l'invention est une composition concentrée comprenant de l'eau et :
- de 30 à 60% en poids de polyalkylène glycol,
- de 1 à 15% en poids d'alcool(s) gras éthoxylé et/ou propoxylé,
- de 10 à 30% en poids du système anti-corrosion,
par rapport au poids total de la composition lubrifiante.

De préférence, ladite au moins une base est choisie parmi les alkanolamines, de préférence parmi la monoéthanolamine, la diéthanolamine, la triéthanolamine, la diglycolamine, la mono-isopropanolamine, la diisopropanolamine, la triisopropanolamine, la méthyldiéthanol amine, le 2-amino-2-éthyle-1,3-propanediol, le 2-amino-2-méthyle-1-propanol et leurs mélanges.

De préférence, le ou les polyalkylène glycol sont choisis parmi les poly(éthylène glycol), les poly(propylène glycol), les copolymères blocks comprenant des motifs oxyde d'éthylène et des motifs oxyde de propylène, et leurs mélanges, de préférence parmi les copolymères blocks comprenant des motifs oxyde d'éthylène et des motifs oxyde de propylène et leurs mélanges, de préférence encore parmi les copolymères dibloc oxyde d'éthylène-oxyde de propylène et les copolymères tribloc oxyde de propylène-oxyde d'éthylène-oxyde de propylène et leurs mélanges.

De préférence, chaque polyalkylène glycol présente une masse moléculaire allant de 500 à 10000 g/mol, de préférence de 800 à 5000 g/mol, de préférence encore de 1000 à 3000 g/mol.

De préférence, chaque polyalkylène glycol présente une viscosité à 40°C allant de 10 à 1000 mm²/s, de préférence de 15 à 500 mm²/s, de préférence encore de 20 à 400 mm²/s.

De préférence, le ou les alcool gras alkoxylés sont choisis parmi les alcools gras éthoxylés, les alcools gras éthoxylés et proproxylés, et leur mélange.

De préférence, chaque alcool gras alkoxylé comprend de 1 à 20 motifs alkoxylés et/ou une chaine hydrocarbonée comportant de 6 à 24 atomes de carbone.

Selon un mode de réalisation, la composition lubrifiante selon l'invention comprend en outre au moins un polyol, de préférence du glycérol, de préférence en une proportion allant de 0,1 à 15% en poids, de préférence encore de 0,5 à 10% en poids, par rapport au poids total de la composition lubrifiante.

Selon un mode de réalisation, la composition lubrifiante selon l'invention est une composition prête à l'emploi comprenant de l'eau et :
- de 5 à 30% en poids de PAG choisis parmi les copolymères dibloc oxyde d'éthylène-oxyde de propylène et les copolymères tribloc oxyde de propylène-oxyde d'éthylène-oxyde de propylène et leurs mélanges, les PAG présentant une masse moléculaire allant de 1000 à 3000 g/mol,
- de 0,1 à 10% en poids d'alcools gras alkoxylés choisis parmi les alcools gras éthoxylés, les alcools gras éthoxylés et proproxylés et leur mélange, lesdits alcools gras alkoxylés ayant une masse molaire allant de 100 à 900 g/mol,
- de 0,05 à 10% en poids d'acide(s) aliphatique(s) monocarboxylique(s) comportant de 4 à 15 atomes de carbone, et
- de 0,05 à 10% en poids en poids d'alcanolamine(s) choisie(s) parmi la monoéthanolamine, la diéthanolamine, la triéthanolamine, la diglycolamine, la mono-isopropanolamine, la diisopropanolamine, la triisopropanolamine, la méthyldiéthanol amine, le 2-amino-2-éthyle-1,3-propanediol, le 2-amino-2-méthyle-1-propanol et leurs mélanges,
par rapport au poids total de la composition lubrifiante.

Selon un mode de réalisation, la composition lubrifiante selon l'invention est une composition concentrée comprenant de l'eau et :
- de 30 à 60% en poids de PAG choisis parmi les copolymères dibloc oxyde d'éthylène-oxyde de propylène et les copolymères tribloc oxyde de propylène-oxyde d'éthylène-oxyde de propylène et leurs mélanges, les PAG présentant une masse moléculaire allant de 1000 à 3000 g/mol,
- de 1 à 10% en poids d'alcools gras alkoxylés choisis parmi les alcools gras éthoxylés, les alcools gras éthoxylés et proproxylés et leur mélange, lesdits alcools gras alkoxylés ayant une masse molaire allant de 100 à 900 g/mol,
- de 5 à 15% en poids d'acide(s) aliphatique(s) monocarboxylique(s) comportant de 4 à 15 atomes de carbone, et
- de 5 à 15% en poids en poids d'alcanolamine(s) choisie(s) parmi la monoéthanolamine, la diéthanolamine, la triéthanolamine, la diglycolamine, la mono-isopropanolamine, la diisopropanolamine, la triisopropanolamine, la méthyldiéthanol amine, le 2-amino-2-éthyle-1,3-propanediol, le 2-amino-2-méthyle-1-propanol et leurs mélanges,
par rapport au poids total de la composition lubrifiante.

Selon un mode de réalisation, la composition lubrifiante selon l'invention est caractérisée en ce qu'elle présente des émissions de composés organiques volatils totaux à 80°C selon la norme NF EN 12619 (2013) inférieures à 200 ppm, de préférence inférieure à 150 ppm, de préférence encore inférieure à 100 ppm, voire inférieure à 50 ppm.

L'invention concerne également l'utilisation de la composition lubrifiante selon l'invention, comme fluide pour le travail des métaux, en particulier pour la déformation des métaux et/ou pour le formage des métaux et/ou pour la découpe des métaux et/ou pour l'estampage des métaux et/ou pour le laminage des métaux, les métaux étant de préférence choisis parmi l'acier et l'aluminium.

De préférence, les émissions de composés organiques volatils totaux à 80°C selon la norme NF EN 12619 (2013) sont inférieures à 200 ppm, de préférence inférieure à 150 ppm, de préférence encore inférieure à 100 ppm, voire inférieure à 50 ppm.

L'invention a également pour objet d'utilisation de la composition lubrifiante selon l'invention pour améliorer l'éco-performance d'un procédé comprenant au moins une étape de travail des métaux, dans laquelle l'éco-performance est choisie parmi :
- la réduction de l'énergie consommée pour la mise en œuvre du procédé,
- l'augmentation de la productivité du procédé,
- l'amélioration de la sécurité des opérateurs du procédé,
l'éco-performance étant en particulier choisie parmi l'amélioration de la sécurité des opérateurs du procédé.

L'invention permet de fournir une composition lubrifiante multi-service puisqu'elle peut être mise en œuvre sur différents types de surfaces métalliques, notamment des surfaces d'aluminium et des surfaces d'acier.

L'invention permet de fournir une composition lubrifiante ayant un bon profil toxicologique et un faible impact sur l'environnement.

La composition lubrifiante selon l'invention génère très peu de composés organiques volatils (COV), voire pas du tout de COV, lorsqu'elle est chauffée.

L'invention permet de fournir une composition lubrifiante qui ne génère pas de dépôt d'huile sur le sol, ce qui augmente la sécurité des opérateurs et ainsi améliore le profil d'écoconception de la composition.

La composition lubrifiante selon l'invention est peu voire pas tachante, elle génère très peu voire pas du tout de tâches lorsqu'elle est mise en œuvre sur des pièces métalliques, notamment lors de post-traitements de l'aluminium.

La composition lubrifiante selon l'invention peut être mise en œuvre pour la déformation de pièces métalliques de faibles épaisseurs, par exemple pour la mise en forme d'échangeurs thermiques.

### DESCRIPTION DETAILLEE DE L'INVENTION

La présente invention est décrite dans et par les revendications annexées.

L'invention concerne une composition lubrifiante comprenant de l'eau et :
- de 1 à 60% en poids, de préférence de 5 à 60% en poids, de polyalkylène glycol (PAG),
- de 0,1 à 30% en poids, de préférence de 0,1 à 15% en poids, d'alcool(s) gras alkoxylés,
- de 0,1 à 30% en poids, de préférence de 1 à 30% en poids, d'un système anti-corrosion comprenant au moins un acide aliphatique monocarboxylique comportant de 4 à 15 atomes de carbone et au moins une base,

par rapport au poids total de la composition lubrifiante,
les alcool gras alkoxylés étant différents des polyalkyléne glycol.

La composition lubrifiante selon l'invention peut être une composition prête à l'emploi ou une composition concentrée, aussi appelée composition à diluer.

En effet, la composition lubrifiante selon l'invention peut être diluée avec ajout d'eau avant d'être utilisée comme fluide pour le travail des métaux.

Lorsque la composition est prête à l'emploi, elle peut être utilisée directement comme fluide pour le travail des métaux, sans nécessité de la diluer.

Lorsque la composition est une composition prête à l'emploi, elle comprend de préférence de l'eau et :
- de 1 à 30% en poids, de préférence de 5 à 25% en poids, de polyalkylène glycol,
- de 0,1 à 10% en poids, de préférence de 0,5 à 5% en poids, d'alcool(s) gras éthoxylé et/ou propoxylé,
- de 0,1 à 15% en poids, de préférence de 0,5 à 10% en poids, du système anti-corrosion,
par rapport au poids total de la composition lubrifiante.

Lorsque la composition est une composition à diluer (concentrée), elle comprend de préférence de l'eau et :
- de 30 à 60% en poids, de préférence de 35 à 55% en poids, de polyalkylène glycol,
- de 1 à 15% en poids, de préférence de 1,5 à 10% en poids, d'alcool(s) gras éthoxylé et/ou propoxylé,
- de 10 à 30% en poids, de préférence de 15 à 25% en poids, du système anti-corrosion,
par rapport au poids total de la composition lubrifiante.

### Polyalkylène glycol (PAG)

La composition lubrifiante selon l'invention comprend au moins un PAG. Le PAG peut être un polymère ou un copolymère. Lorsqu'il s'agit d'un copolymère, il peut s'agir d'un copolymère statistique ou d'un copolymère bloc.

Selon un mode de réalisation, le ou les PAG de la composition lubrifiante selon l'invention sont choisis parmi les PAG comprenant des motifs oxyde d'alkylène comportant de 2 à 12 atomes de carbone, de préférence de 2 à 8 atomes de carbone, de préférence encore de 2 à 4 atomes de carbone.

Typiquement, dans le cadre de la présente invention, si le PAG comporte un groupement terminal de type hydroxyle (-OH) et un groupement terminal de type alkyle, alors ledit groupement terminal de type alkyle comporte de 1 à 5 atomes de carbone.

Selon un mode de réalisation, le ou les PAG mis en œuvre dans la composition lubrifiante selon l'invention répond à la formule (I) :

R-(OA)_{z}OR' (I)

dans laquelle :
R et R' représentent indépendamment l'un de l'autre, un atome d'hydrogène ou groupe alkyle, linéaire ou ramifié, comprenant de 1 à 5 atomes de carbone ;
A, tous identiques ou différents, représente un groupe alkyle, linéaire ou ramifié, comprenant de 2 à 8 atomes de carbone ;
z représente un entier supérieur ou égale à 2, de préférence un entier supérieur ou égal à 4.

Selon un mode de réalisation, le ou les PAG de la composition lubrifiante selon l'invention sont choisis parmi les poly(éthylène glycol) (PEG), les poly(propylène glycol) (PPG), les copolymères blocs comprenant des motifs oxyde d'éthylène et des motifs oxyde de propylène, et leurs mélanges, de préférence parmi les copolymères blocs comprenant des motifs oxyde d'éthylène et des motifs oxyde de propylène et leurs mélanges, de préférence encore parmi les copolymères dibloc oxyde d'éthylène-oxyde de propylène, les copolymères tribloc oxyde de propylène-oxyde d'éthylène-oxyde de propylène, les copolymères tribloc oxyde d'éthylène-oxyde de propylène-oxyde d'éthylène, et leurs mélanges.

Par « copolymères blocs comprenant des motifs oxyde d'éthylène et des motifs oxyde de propylène » au sens de la présente invention, on entend des copolymères comprenant au moins un bloc issu de la polymérisation d'éthylène glycol et au moins un bloc issu de la polymérisation de propylène glycol. Ils peuvent alors être dénommés PEG/PPG.

Par « copolymères dibloc oxyde d'éthylène-oxyde de propylène » au sens de la présente invention, on entend des copolymères constitués de deux blocs, un bloc issu de la polymérisation d'éthylène glycol et un bloc issu de la polymérisation de propylène glycol. Ils peuvent alors être dénommés PEG-PPG.

Par « copolymères tribloc oxyde de propylène-oxyde d'éthylène-oxyde de propylène » au sens de la présente invention, on entend des copolymères constitués de trois blocs, séquencés, un bloc issu de la polymérisation de propylène glycol, un bloc issu de la polymérisation d'éthylène glycol et un bloc issu de la polymérisation de propylène glycol (dans cet ordre). Ils peuvent alors être dénommés PPG-PEG-PPG.

Par « copolymères tribloc oxyde d'éthylène-oxyde de propylène-oxyde d'éthylène » au sens de la présente invention, on entend des copolymères constitués de trois blocs, séquencés, un bloc issu de la polymérisation d'éthylène glycol, un bloc issu de la polymérisation de propylène glycol et un bloc issu de la polymérisation d'éthylène glycol (dans cet ordre). Ils peuvent alors être dénommés PEG-PPG-PEG.

Le ou les PAG mis en œuvre dans l'invention peuvent éventuellement comprendre des groupes terminaux alkyle, par exemple choisi parmi les alkyle linéaire ou ramifié comportant de 1 à 8 atomes de carbone, de préférence de 1 à 5 atomes de carbone.

De préférence, la composition lubrifiante selon l'invention comprend au moins un PAG présentant un groupe terminal alkyle comportant de 1 à 5 atomes de carbone.

Selon un mode de réalisation, le ou les PAG mis en œuvre dans la composition lubrifiante selon l'invention répond à l'une des formules (II) à (V) :

R-(OCH₂CH₂)ₓ(OCH₂CH(CH₃))_{y}OR' (II) ;

R-(OCH₂CH(CH₃))_{y}(OCH₂CH₂)ₓOR' (III) ;

R-(OCH₂CH(CH₃))_{y}(OCH₂CH₂)ₓ(OCH₂CH(CH₃))_{y'}OR' (IV) ;

R-(OCH₂CH₂)ₓ(OCH₂CH(CH₃))_{y}(OCH₂CH₂)_{x'}OR' (V) ;

dans lesquelles :
R et R' représentent, indépendamment l'un de l'autre, un atome d'hydrogène ou un groupe alkyle saturé, linéaire ou ramifié, comprenant de 1 à 5 atomes de carbone ;
x et x', identique ou différent, représentent un entier supérieur ou égal à 2, de préférence supérieur ou égal à 4,
y et y', identique ou différent, représentent un entier supérieur ou égal à 2.

De préférence, dans les composés de formule (II), (III), (IV) ou (V) selon l'invention, x, x', y et y' sont indépendamment les uns des autres, un entier allant de 2 à 30, de préférence de 4 à 25, avantageusement de 6 à 20.

De préférence, dans la formule (IV), x est un entier allant de 2 à 30, de préférence de 4 à 25, avantageusement de 6 à 20, et la somme y+y' va de 8 à 45, de préférence de 12 à 40, de préférence encore de 20 à 35.

De préférence, dans la formule (V), y est un entier allant de 2 à 30, de préférence de 4 à 25, avantageusement de 6 à 20, et la somme x+x' va de 8 à 45, de préférence de 12 à 40, de préférence encore de 20 à 35.

Selon un mode de réalisation, chaque PAG entrant dans la composition lubrifiante selon l'invention présente une masse moléculaire allant de 500 à 10000 g/mol, de préférence de 700 à 5000 g/mol, de préférence encore de 1000 à 3000 g/mol.

Selon un mode de réalisation, chaque PAG entrant dans la composition lubrifiante selon l'invention présente une viscosité à 40°C allant de 8 à 1000 mm²/s, de préférence de 10 à 500 mm²/s, de préférence encore de 10 à 400 mm²/s.

La viscosité à 40°C peut être mesurée selon la norme ASTM D7042.

Selon un mode de réalisation, chaque PAG entrant dans la composition lubrifiante selon l'invention présente un point d'écoulement inférieur à 0°C, de préférence inférieur à -15°C, de préférence encore inférieur à -20°C.

Le point d'écoulement peut être mesuré selon la norme ISO 3016.

Selon un mode de réalisation, chaque PAG entrant dans la composition lubrifiante selon l'invention présente un point de trouble allant de 10 à 120°C, de préférence de 20 à 110°C, de préférence encore de 40 à 100°C.

Le point de trouble peut être mesuré selon la norme NF EN 1890.

Le ou les PAG représentent de 1 à 60% en poids, de préférence de 5 à 60% en poids, du poids total de la composition lubrifiante (ramenée à 100% en poids).

Les PAG sont des produits disponibles commercialement.

### Alcool(s) gras alkoxylé(s)

Selon un mode de réalisation, le ou les alcools gras alkoxylés (aussi nommés alcools gras polyalkoxylés) sont choisis parmi les alcools gras éthoxylés, les alcools gras propoxylés, les alcools gras éthoxylés et proproxylés et leur mélange.

Dans le cadre de la présente invention, les alcools gras alkoxylés sont différents des PAG.

Typiquement, les alcools gras alkoxylés de la composition lubrifiante sont sous la forme d'un mélange d'alcools gras comprenant une distribution de composés qui diffèrent par le nombre de motifs alkoxylés.

Selon un mode de réalisation, chaque alcool gras alkoxylé comporte de 1 à 20 motifs alkoxylés, de préférence de 1 à 10 motifs alkoxylés, les motifs alkoxylés étant de préférence choisis parmi les motifs éthoxylés, les motifs propoxylés et leur mélange.

Selon un mode de réalisation préféré, les alcools gras alkoxylés mis en œuvre dans la composition lubrifiante selon l'invention comprend des motifs éthoxylés, éventuellement en combinaison avec des motifs propoxylés. En effet, les motifs éthoxylés permettront d'avoir une bonne solubilité dans l'eau.

Selon un mode de réalisation, chaque alcool gras alkoxylé comprend une chaine hydrocarbonée aliphatique comportant de 6 à 24 atomes de carbone, de préférence de 6 à 16 atomes de carbone.

La composition lubrifiante selon l'invention peut comprendre un mélange d'alcools gras alkoxylés dans lequel les alcools gras alkoxylés diffèrent les uns des autres par la longueur de la chaine hydrocarbonée. Selon ce mode de réalisation, la chaine hydrocarbonée, de préférence de type alkyle, comporte de 6 à 18 atomes de carbone, de préférence de 6 à 14 atomes de carbone.

Selon un mode de réalisation préféré, la masse molaire des alcools gras alkoxylés va de 130 à 900 g/mol, de préférence de 170 à 500 g/mol, de préférence encore de 200 à 400 g/mol.

Les alcools gras alkoxylés représentent de 0,1 à 20% en poids, de préférence de 0,1 à 15% en poids, du poids total de la composition lubrifiante (ramenée à 100% en poids).

Les alcools gras alkoxylés sont des produits disponibles commercialement.

### Système anti-corrosion

Le système anti-corrosion mis en oeuvre dans la composition lubrifiante comprend au moins un acide et au moins une base.

Selon l'invention, les acides sont les acides aliphatiques monocarboxyliques, ayant de 4 à 15 atomes de carbone, par exemple l'acide octanoïque ou l'acide isononanoique, et leurs mélanges. Selon l'invention les acides sont monoacides. En effet, les diacides peuvent poser des problèmes de tachage.

Parmi les bases peuvent être cités les amines, en particulier des alcanolamines et des alcools aminés, la potasse et la soude. La ou les bases peuvent être choisies parmi la potasse, la soude, et les éthanolamines, telles que la monoéthanolamine (MEA), la diéthanolamine (DEA), la méthyldiéthanol amine (MDEA), la triéthanolamine (TEA), la diglycolamine (DGA) les isopropanolamines, telles que la mono-isopropanolamine (MIPA), la diisopropanolamine (DIPA) et la triisopropanolamine (TIPA), , les éthylène amines, telles que l'éthylène diamine (EDA), la diéthylène triamine (DETA), la triéthylène tétramine (TETA) et la tétraéthylène pentamine (TEPA), les cyclamines, tels que la cyclohexylamine, le 2-amino-2-éthyle-1,3-propanediol, le 2-amino-2-méthyle-1-propanol et leurs mélanges.

Selon un mode de réalisation, la ou les bases sont choisies parmi la monoéthanolamine (MEA), la diéthanolamine (DEA), la méthyldiéthanol amine (MDEA), la triéthanolamine (TEA), la diglycolamine (DGA) les isopropanolamines, telles que la mono-isopropanolamine (MIPA), la diisopropanolamine (DIPA) et la triisopropanolamine (TIPA), , les éthylène amines, telles que l'éthylène diamine (EDA), la diéthylène triamine (DETA), la triéthylène tétramine (TETA) et la tétraéthylène pentamine (TEPA), les cyclamines, tels que la cyclohexylamine, le 2-amino-2-éthyle-1,3-propanediol, le 2-amino-2-méthyle-1-propanol et leurs mélanges.

Selon un mode de réalisation préféré, la composition lubrifiante comprend :
- de 0,05 à 15% en poids, de préférence de 0,1 à 10% en poids, de préférence encore de 0,5 à 7% en poids, d'acide(s), et
- de 0,05 à 15% en poids, de préférence de 0,1 à 10% en poids, de préférence encore de 1 à 7% en poids de base(s),
par rapport au poids total de la composition lubrifiante.

Selon un mode de réalisation préféré, la composition lubrifiante comprend :
- de 0,05 à 15% en poids, de préférence de 0,1 à 10% en poids, de préférence encore de 0,5 à 7% en poids, d'acide(s) aliphatique(s) carboxylique(s), et
- de 0,05 à 15% en poids, de préférence de 0,1 à 10% en poids, de préférence encore de 1 à 7% en poids d'amine(s),
par rapport au poids total de la composition lubrifiante.

Selon un mode de réalisation préféré, la composition lubrifiante comprend :
- de 0,05 à 15% en poids, de préférence de 0,1 à 10% en poids, de préférence encore de 1 à 7% en poids, d'acide(s) aliphatique(s) monocarboxylique(s), et
- de 0,05 à 15% en poids, de préférence de 0,1 à 10% en poids, de préférence encore de 1 à 7% en poids d'alcanolamine(s),
par rapport au poids total de la composition lubrifiante.

Selon un mode de réalisation préféré, la composition lubrifiante comprend :
- de 0,05 à 10% en poids, de préférence de 0,1 à 7% en poids, de préférence encore de 0,5 à 5% en poids, d'acide(s) aliphatique(s) monocarboxylique(s) comportant de 4 à 15 atomes de carbone, et
- de 0,05 à 10% en poids, de préférence de 0,1 à 10% en poids, de préférence encore de 1 à 10% en poids d'alcanolamine(s) choisie(s) parmi la monoéthanolamine (MEA), la diéthanolamine (DEA), la triéthanolamine (TEA), la diglycolamine (DGA), la mono-isopropanolamine (MIPA), la diisopropanolamine (DIPA), la triisopropanolamine (TIPA), la méthyldiéthanol amine (MDEA), le 2-amino-2-éthyle-1,3-propanediol, le 2-amino-2-méthyle-1-propanol et leurs mélanges,
par rapport au poids total de la composition lubrifiante.

Selon un mode de réalisation préféré, la composition lubrifiante comprend :
- de 0,05 à 10% en poids, de préférence de 0,1 à 7% en poids, de préférence encore de 0,5 à 5% en poids, d'acide(s) aliphatique(s) monocarboxylique(s) saturé(s) comportant de 4 à 15 atomes de carbone, et
- de 0,05 à 10% en poids, de préférence de 0,1 à 10% en poids, de préférence encore de 1 à 10% en poids d'alcanolamine(s) choisie(s) parmi la monoéthanolamine (MEA), la diéthanolamine (DEA), la triéthanolamine (TEA), la diglycolamine (DGA), la mono-isopropanolamine (MIPA), la diisopropanolamine (DIPA), la triisopropanolamine (TIPA), la méthyldiéthanol amine (MDEA), le 2-amino-2-éthyle-1,3-propanediol, le 2-amino-2-méthyle-1-propanol et leurs mélanges,
par rapport au poids total de la composition lubrifiante.

Selon un mode de réalisation, le ratio massique acide/base du système anti-corrosion va de 0,1 à 2, de préférence de 0,2 à 1, de préférence encore de 0,3 à 0,8.

De préférence, le système anti-corrosion est choisi de telle sorte à maintenir le pH de la composition lubrifiante à un pH alcalin, soit un pH allant de 8 à 11, de préférence de 8 à 10.

Le système anti-corrosion acide-base représente de 0,1 à 30% en poids, de préférence de 1 à 30% en poids, du poids total de la composition lubrifiante (ramenée à 100% en poids).

### Polyol

Selon un mode de réalisation, la composition lubrifiante selon l'invention comprend en outre au moins un polyol comportant de 2 à 8 atomes de carbone et au moins deux fonctions hydroxyle.

Dans le cadre de la présente invention, le polyol ne comporte pas de fonction éther.

Le polyol est de préférence le glycérol.

Dans le cadre de la présente invention, le glycérol inclut également la glycérine.

Ainsi, selon un mode de réalisation particulier, la composition lubrifiante selon l'invention comprend en outre du glycérol.

De préférence, le polyol, préférentiellement le glycérol, représente de 0,1 à 15% en poids, de préférence de 0,5 à 10% en poids du poids de la composition lubrifiante selon l'invention.

Lorsque la composition est prête à l'emploi, de préférence, le polyol, préférentiellement le glycérol, représente de 0,1 à 10% en poids, de préférence encore de 0,5 à 5% en poids du poids de la composition lubrifiante selon l'invention.

Lorsque la composition est concentrée (et donc à diluer), de préférence, le polyol, préférentiellement le glycérol, représente de 1 à 15% en poids, de préférence encore de 2 à 10% en poids du poids de la composition lubrifiante selon l'invention.

Les inventeurs ont en effet découvert qu'un polyol tel que le glycérol, ajouté à la composition lubrifiante comprenant au moins un PAG, au moins un alcool gras et un système anticorrosion permettait d'améliorer le procédé de travail des métaux grâce à une diminution des résidus et donc à une diminution des problèmes de collage pouvant survenir lors du transport de la pièce métallique à l'issue du procédé de travail des métaux.

### Composition lubrifiante

La composition lubrifiante selon l'invention est une composition lubrifiante aqueuse. L'eau peut représenter de 10 à 95% en poids du poids total de la composition lubrifiante.

Lorsque la composition est une composition prête à l'emploi, l'eau représente de préférence de 40 à 95% en poids, de préférence de 50 à 90% en poids, du poids total de la composition lubrifiante.

Lorsque la composition est une composition concentrée (à diluer), l'eau représente de préférence de 10 à 50% en poids, de préférence de 10 à 30% en poids, du poids total de la composition lubrifiante.

La composition lubrifiante selon l'invention peut comprendre en outre au moins un additif choisi parmi les additifs classiquement utilisés par l'homme du métier dans les compositions lubrifiantes pour le travail des métaux, de préférence, au moins un additif choisi parmi les anti-mousses, les biocides, les agents mouillants, les modificateurs de frottement, les additifs antigel, les anti-corrosion différents des systèmes acide-base, et leur mélange.

Selon un mode de réalisation, la composition lubrifiante selon l'invention comprend en outre au moins un additif choisi parmi les anti-mousses, les anticorrosion de type benzotriazole ou tolyltriazole, et les biocides, seuls ou en mélange, de préférence en une quantité totale allant de 0,01 à 5% en poids, de préférence de 0,05 à 3% en poids, par rapport au poids total de la composition lubrifiante.

Selon un mode de réalisation, la viscosité à 40°C de la composition lubrifiante va de 1 à 20 mm²/s, de préférence de 1,5 à 5 mm²/s.

La viscosité à 40°C de la composition lubrifiante peut être mesurée selon la norme ASTM D7042.

Selon un mode de réalisation, la composition lubrifiante selon l'invention comprend de l'eau et :
- de 1 à 60% en poids, de préférence de 5 à 60% en poids, de PAG comportant des motifs oxyde d'alkylène comportant de 2 à 8 atomes de carbone, de préférence de 2 à 4 atomes de carbone,
- de 0,1 à 20% en poids, de préférence de 0,1 à 15% en poids, d'alcools gras alkoxylés choisis parmi les alcools gras éthoxylés, les alcools gras propoxylés, les alcools gras éthoxylés et proproxylés et leur mélange,
- de 0,1 à 30% en poids, de préférence de 1 à 30% en poids, d'un système anti-corrosion comprenant au moins un acide et au moins une base,
par rapport au poids total de la composition lubrifiante.

Selon un mode de réalisation, la composition lubrifiante selon l'invention comprend de l'eau et :
- de 1 à 60% en poids, de préférence de 5 à 60% en poids, de PAG comportant des motifs oxyde d'alkylène comportant de 2 à 8 atomes de carbone, de préférence de 2 à 4 atomes de carbone,
- de 0,1 à 20% en poids, de préférence de 0,1 à 15% en poids, d'alcools gras alkoxylés choisis parmi les alcools gras éthoxylés, les alcools gras propoxylés, les alcools gras éthoxylés et proproxylés et leur mélange,
- de 0,1 à 30% en poids, de préférence de 1 à 30% en poids, d'un système anti-corrosion comprenant au moins un acide et au moins une base,
- de 0,1 à 15% en poids, de préférence de 0,5 à 10% en poids, de polyol, de préférence de glycérol,
par rapport au poids total de la composition lubrifiante.

Selon un mode de réalisation, la composition lubrifiante selon l'invention comprend de l'eau et :
- de 1 à 60% en poids, de préférence de 5 à 60% en poids, de PAG comportant des motifs oxyde d'alkylène comportant de 2 à 8 atomes de carbone, de préférence de 2 à 4 atomes de carbone,
- de 0,1 à 20% en poids, de préférence de 0,1 à 15% en poids, d'alcools gras alkoxylés choisis parmi les alcools gras éthoxylés, les alcools gras éthoxylés et proproxylés et leur mélange,
- de 0,05 à 15% en poids, de préférence de 0,1 à 10% en poids, d'acide(s) aliphatique(s) carboxylique(s),
- de 0,05 à 15% en poids, de préférence de 0,1 à 12% en poids, d'amine(s),
par rapport au poids total de la composition lubrifiante.

Selon un mode de réalisation, la composition lubrifiante selon l'invention comprend de l'eau et :
- de 1 à 60% en poids, de préférence de 5 à 60% en poids, de PAG comportant des motifs oxyde d'alkylène comportant de 2 à 8 atomes de carbone, de préférence de 2 à 4 atomes de carbone,
- de 0,1 à 20% en poids, de préférence de 0,1 à 15% en poids, d'alcools gras alkoxylés choisis parmi les alcools gras éthoxylés, les alcools gras éthoxylés et proproxylés et leur mélange,
- de 0,05 à 15% en poids, de préférence de 0,1 à 10% en poids, d'acide(s) aliphatique(s) carboxylique(s) constitué(s) d'atomes de carbone, d'hydrogène et d'oxygène,
- de 0,05 à 15% en poids, de préférence de 0,1 à 12% en poids, d'amine(s),
par rapport au poids total de la composition lubrifiante.

Selon un mode de réalisation, la composition lubrifiante selon l'invention comprend de l'eau et :
- de 1 à 60% en poids, de préférence de 5 à 60% en poids, de PAG comportant des motifs oxyde d'alkylène comportant de 2 à 8 atomes de carbone, de préférence de 2 à 4 atomes de carbone, les PAG présentant une masse moléculaire allant de 1000 à 3000 g/mol,
- de 0,1 à 20% en poids, de préférence de 0,1 à 15% en poids, d'alcools gras alkoxylés choisis parmi les alcools gras éthoxylés, les alcools gras éthoxylés et proproxylés et leur mélange, lesdits alcools gras alkoxylés ayant une masse molaire allant de 100 à 900 g/mol,
- de 0,05 à 15% en poids, de préférence de 0,1 à 10% en poids, d'acide(s) aliphatique(s) carboxylique(s),
- de 0,05 à 15% en poids, de préférence de 0,1 à 12% en poids, d'amine(s),
par rapport au poids total de la composition lubrifiante.

Selon un mode de réalisation, la composition lubrifiante selon l'invention comprend de l'eau et :
- de 1 à 60% en poids, de préférence de 5 à 60% en poids, de PAG comportant des motifs oxyde d'alkylène comportant de 2 à 8 atomes de carbone, de préférence de 2 à 4 atomes de carbone, les PAG présentant une masse moléculaire allant de 1000 à 3000 g/mol,
- de 0,1 à 20% en poids, de préférence de 0,1 à 15% en poids, d'alcools gras alkoxylés choisis parmi les alcools gras éthoxylés, les alcools gras éthoxylés et proproxylés et leur mélange, lesdits alcools gras alkoxylés ayant une masse molaire allant de 100 à 900 g/mol,
- de 0,05 à 15% en poids, de préférence de 0,1 à 10% en poids, d'acide(s) aliphatique(s) carboxylique(s),
- de 0,05 à 15% en poids, de préférence de 0,1 à 12% en poids, d'amine(s),
- de 0,1 à 15% en poids, de préférence de 0,5 à 10% en poids, de polyol, de préférence de glycérol,
par rapport au poids total de la composition lubrifiante.

Selon un mode de réalisation, la composition lubrifiante selon l'invention comprend de l'eau et :
- de 1 à 60% en poids, de préférence de 5 à 60% en poids, de PAG comportant des motifs oxyde d'alkylène comportant de 2 à 8 atomes de carbone, de préférence de 2 à 4 atomes de carbone, lesdits PAG étant terminés par un ou deux groupements terminaux, identiques ou différents, alkyle ayant de 1 à 5 atomes de carbone,
- de 0,1 à 20% en poids, de préférence de 0,1 à 15% en poids, d'alcools gras alkoxylés choisis parmi les alcools gras éthoxylés, les alcools gras éthoxylés et proproxylés et leur mélange, lesdits alcool gras comportant une chaine hydrocarbonée ayant de 6 à 24 atomes de carbone,
- de 0,05 à 15% en poids, de préférence de 0,1 à 10% en poids, de préférence encore de 0,5 à 5% en poids, d'acide(s) aliphatique(s) carboxylique(s),
- de 0,05 à 15% en poids, de préférence de 0,1 à 12% en poids, d'amine(s),
par rapport au poids total de la composition lubrifiante.

Selon un mode de réalisation, la composition lubrifiante selon l'invention comprend de l'eau et :
- de 1 à 60% en poids, de préférence de 5 à 60% en poids, de PAG comprenant des motifs oxyde d'alkylène comportant de 2 à 8 atomes de carbone, de préférence de 2 à 4 atomes de carbone,
- de 0,1 à 20% en poids, de préférence de 0,1 à 15% en poids, d'alcools gras alkoxylés choisis parmi les alcools gras éthoxylés, les alcools gras éthoxylés et proproxylés et leur mélange,
- de 0,05 à 15% en poids, de préférence de 0,1 à 10% en poids, d'acide(s) aliphatique(s) monocarboxylique(s), et
- de 0,05 à 15% en poids, de préférence de 0,1 à 12% en poids, d'alcanolamine(s),
par rapport au poids total de la composition lubrifiante.

Selon un mode de réalisation, la composition lubrifiante selon l'invention comprend de l'eau et :
- de 1 à 60% en poids, de préférence de 5 à 60% en poids, de PAG comprenant des motifs oxyde d'alkylène comportant de 2 à 8 atomes de carbone, de préférence de 2 à 4 atomes de carbone,
- de 0,1 à 20% en poids, de préférence de 0,1 à 15% en poids, d'alcools gras alkoxylés choisis parmi les alcools gras éthoxylés, les alcools gras éthoxylés et proproxylés et leur mélange,
- de 0,05 à 15% en poids, de préférence de 0,1 à 10% en poids, d'acide(s) aliphatique(s) monocarboxylique(s), et
- de 0,05 à 15% en poids, de préférence de 0,1 à 12% en poids, d'alcanolamine(s),
- de 0,1 à 15% en poids, de préférence de 0,5 à 10% en poids, de polyol, de préférence de glycérol,
par rapport au poids total de la composition lubrifiante.

Selon un mode de réalisation, la composition lubrifiante selon l'invention comprend de l'eau et :
- de 1 à 60% en poids, de préférence de 5 à 60% en poids, de PAG comprenant des motifs oxyde d'alkylène comportant de 2 à 8 atomes de carbone, de préférence de 2 à 4 atomes de carbone,
- de 0,1 à 20% en poids, de préférence de 0,1 à 15% en poids, d'alcools gras alkoxylés choisis parmi les alcools gras éthoxylés, les alcools gras éthoxylés et proproxylés et leur mélange,
- de 0,05 à 15% en poids, de préférence de 0,1 à 10% en poids, d'acide(s) aliphatique(s) monocarboxylique(s) comportant de 4 à 15 atomes de carbone, et
- de 0,05 à 15% en poids, de préférence de 0,1 à 12% en poids, d'alcanolamine(s) choisie(s) parmi la monoéthanolamine (MEA), la diéthanolamine (DEA), la triéthanolamine (TEA), la diglycolamine (DGA), la mono-isopropanolamine (MIPA), la diisopropanolamine (DIPA), la triisopropanolamine (TIPA), la méthyldiéthanol amine (MDEA), le 2-amino-2-éthyle-1,3-propanediol, le 2-amino-2-méthyle-1-propanol et leurs mélanges,
par rapport au poids total de la composition lubrifiante.

Selon un mode de réalisation, la composition lubrifiante selon l'invention comprend de l'eau et :
- de 1 à 60% en poids, de préférence de 5 à 60% en poids, de PAG choisis parmi les copolymères dibloc oxyde d'éthylène-oxyde de propylène et les copolymères tribloc oxyde de propylène-oxyde d'éthylène-oxyde de propylène et leurs mélanges,
- de 0,1 à 20% en poids, de préférence de 0,1 à 15% en poids, d'alcools gras alkoxylés choisis parmi les alcools gras éthoxylés, les alcools gras éthoxylés et proproxylés et leur mélange,
- de 0,05 à 15% en poids, de préférence de 0,1 à 10% en poids, d'acide(s) aliphatique(s) monocarboxylique(s), et
- de 0,05 à 15% en poids, de préférence de 0,1 à 12% en poids, d'alcanolamine(s),
par rapport au poids total de la composition lubrifiante.

Selon un mode de réalisation, la composition lubrifiante selon l'invention comprend de l'eau et :
- de 1 à 60% en poids, de préférence de 5 à 60% en poids, de PAG choisis parmi les copolymères dibloc oxyde d'éthylène-oxyde de propylène et les copolymères tribloc oxyde de propylène-oxyde d'éthylène-oxyde de propylène et leurs mélanges,
- de 0,1 à 20% en poids, de préférence de 0,1 à 15% en poids, d'alcools gras alkoxylés choisis parmi les alcools gras éthoxylés, les alcools gras éthoxylés et proproxylés et leur mélange,
- de 0,05 à 15% en poids, de préférence de 0,1 à 10% en poids, d'acide(s) aliphatique(s) monocarboxylique(s) comportant de 4 à 15 atomes de carbone, et
- de 0,05 à 15% en poids, de préférence de 0,1 à 12% en poids, d'alcanolamine(s) choisie(s) parmi la monoéthanolamine (MEA), la diéthanolamine (DEA), la triéthanolamine (TEA), la diglycolamine (DGA), la mono-isopropanolamine (MIPA), la diisopropanolamine (DIPA), la triisopropanolamine (TIPA), la méthyldiéthanol amine (MDEA), le 2-amino-2-éthyle-1,3-propanediol, le 2-amino-2-méthyle-1-propanol et leurs mélanges,
par rapport au poids total de la composition lubrifiante.

Selon un mode de réalisation, la composition lubrifiante selon l'invention comprend de l'eau et :
- de 1 à 60% en poids, de préférence de 5 à 60% en poids, de PAG choisis parmi les copolymères dibloc oxyde d'éthylène-oxyde de propylène et les copolymères tribloc oxyde de propylène-oxyde d'éthylène-oxyde de propylène et leurs mélanges, les PAG présentant une masse moléculaire allant de 1000 à 3000 g/mol,
- de 0,1 à 20% en poids, de préférence de 0,1 à 15% en poids, d'alcools gras alkoxylés choisis parmi les alcools gras éthoxylés, les alcools gras éthoxylés et proproxylés et leur mélange, lesdits alcools gras alkoxylés ayant une masse molaire allant de 100 à 900 g/mol,
- de 0,05 à 15% en poids, de préférence de 0,1 à 10% en poids, d'acide(s) aliphatique(s) monocarboxylique(s) comportant de 4 à 15 atomes de carbone, et
- de 0,05 à 15% en poids, de préférence de 0,1 à 12% en poids, d'alcanolamine(s) choisie(s) parmi la monoéthanolamine (MEA), la diéthanolamine (DEA), la triéthanolamine (TEA), la diglycolamine (DGA), la mono-isopropanolamine (MIPA), la diisopropanolamine (DIPA), la triisopropanolamine (TIPA), la méthyldiéthanol amine (MDEA), le 2-amino-2-éthyle-1,3-propanediol, le 2-amino-2-méthyle-1-propanol et leurs mélanges,
par rapport au poids total de la composition lubrifiante.

Selon un mode de réalisation, la composition lubrifiante selon l'invention comprend de l'eau et :
- de 1 à 60% en poids, de préférence de 5 à 60% en poids, de PAG choisis parmi les copolymères dibloc oxyde d'éthylène-oxyde de propylène et les copolymères tribloc oxyde de propylène-oxyde d'éthylène-oxyde de propylène et leurs mélanges, les PAG présentant une masse moléculaire allant de 1000 à 3000 g/mol,
- de 0,1 à 20% en poids, de préférence de 0,1 à 15% en poids, d'alcools gras alkoxylés choisis parmi les alcools gras éthoxylés, les alcools gras éthoxylés et proproxylés et leur mélange, lesdits alcools gras alkoxylés ayant une masse molaire allant de 100 à 900 g/mol,
- de 0,05 à 15% en poids, de préférence de 0,1 à 10% en poids, d'acide(s) aliphatique(s) monocarboxylique(s) comportant de 4 à 15 atomes de carbone, et
- de 0,05 à 15% en poids, de préférence de 0,1 à 12% en poids, d'alcanolamine(s) choisie(s) parmi la monoéthanolamine (MEA), la diéthanolamine (DEA), la triéthanolamine (TEA), la diglycolamine (DGA), la mono-isopropanolamine (MIPA), la diisopropanolamine (DIPA), la triisopropanolamine (TIPA), la méthyldiéthanol amine (MDEA), le 2-amino-2-éthyle-1,3-propanediol, le 2-amino-2-méthyle-1-propanol et leurs mélanges,
- de 0,1 à 15% en poids, de préférence de 0,5 à 10% en poids, de polyol, de préférence de glycérol,
par rapport au poids total de la composition lubrifiante.

Lorsque la composition est une composition prête à l'emploi, selon un mode de réalisation, la composition lubrifiante selon l'invention comprend de l'eau et :
- de 1 à 30% en poids de PAG choisis parmi les copolymères dibloc oxyde d'éthylène-oxyde de propylène et les copolymères tribloc oxyde de propylène-oxyde d'éthylène-oxyde de propylène et leurs mélanges, les PAG présentant une masse moléculaire allant de 1000 à 3000 g/mol,
- de 0,1 à 10% en poids d'alcools gras alkoxylés choisis parmi les alcools gras éthoxylés, les alcools gras éthoxylés et proproxylés et leur mélange, lesdits alcools gras alkoxylés ayant une masse molaire allant de 100 à 900 g/mol,
- de 0,05 à 10% en poids d'acide(s) aliphatique(s) monocarboxylique(s) comportant de 4 à 15 atomes de carbone, et
- de 0,05 à 10% en poids d'alcanolamine(s) choisie(s) parmi la monoéthanolamine (MEA), la diéthanolamine (DEA), la triéthanolamine (TEA), la diglycolamine (DGA), la mono-isopropanolamine (MIPA), la diisopropanolamine (DIPA), la triisopropanolamine (TIPA), la méthyldiéthanol amine (MDEA), le 2-amino-2-éthyle-1,3-propanediol, le 2-amino-2-méthyle-1-propanol et leurs mélanges,
par rapport au poids total de la composition lubrifiante.

Lorsque la composition est une composition prête à l'emploi, selon un mode de réalisation, la composition lubrifiante selon l'invention comprend de l'eau et :
- de 1 à 30% en poids de PAG choisis parmi les copolymères dibloc oxyde d'éthylène-oxyde de propylène et les copolymères tribloc oxyde de propylène-oxyde d'éthylène-oxyde de propylène et leurs mélanges, les PAG présentant une masse moléculaire allant de 1000 à 3000 g/mol,
- de 0,1 à 10% en poids d'alcools gras alkoxylés choisis parmi les alcools gras éthoxylés, les alcools gras éthoxylés et proproxylés et leur mélange, lesdits alcools gras alkoxylés ayant une masse molaire allant de 100 à 900 g/mol,
- de 0,05 à 10% en poids d'acide(s) aliphatique(s) monocarboxylique(s) comportant de 4 à 15 atomes de carbone, et
- de 0,05 à 10% en poids d'alcanolamine(s) choisie(s) parmi la monoéthanolamine (MEA), la diéthanolamine (DEA), la triéthanolamine (TEA), la diglycolamine (DGA), la mono-isopropanolamine (MIPA), la diisopropanolamine (DIPA), la triisopropanolamine (TIPA), la méthyldiéthanol amine (MDEA), le 2-amino-2-éthyle-1,3-propanediol, le 2-amino-2-méthyle-1-propanol et leurs mélanges,
- de 0,1 à 15% en poids, de préférence de 0,5 à 10% en poids, de polyol, de préférence de glycérol,
par rapport au poids total de la composition lubrifiante.

Selon un mode de réalisation, la composition lubrifiante selon l'invention comprend de l'eau et :
- de 1 à 60% en poids, de préférence de 5 à 60% en poids, de PAG comportant des motifs oxyde d'alkylène comportant de 2 à 8 atomes de carbone, de préférence de 2 à 4 atomes de carbone, lesdits PAG étant terminés par un ou deux groupements terminaux, identiques ou différents, alkyle ayant de 1 à 5 atomes de carbone,
- de 0,1 à 20% en poids, de préférence de 0,1 à 15% en poids, d'alcools gras alkoxylés choisis parmi les alcools gras éthoxylés, les alcools gras éthoxylés et proproxylés et leur mélange, lesdits alcool gras comportant une chaine hydrocarbonée ayant de 6 à 24 atomes de carbone,
- de 0,05 à 15% en poids, de préférence de 0,1 à 10% en poids, d'acide(s) aliphatique(s) monocarboxylique(s) comportant de 4 à 15 atomes de carbone, et
- de 0,05 à 15% en poids, de préférence de 0,1 à 12% en poids, d'alcanolamine(s) choisie(s) parmi la monoéthanolamine (MEA), la diéthanolamine (DEA), la triéthanolamine (TEA), la diglycolamine (DGA), la mono-isopropanolamine (MIPA), la diisopropanolamine (DIPA), la triisopropanolamine (TIPA), la méthyldiéthanol amine (MDEA), le 2-amino-2-éthyle-1,3-propanediol, le 2-amino-2-méthyle-1-propanol et leurs mélanges,
par rapport au poids total de la composition lubrifiante.

Lorsque la composition est une composition prête à l'emploi, selon un mode de réalisation, la composition lubrifiante selon l'invention comprend de l'eau et :
- de 1 à 30% en poids de PAG comportant des motifs oxyde d'alkylène comportant de 2 à 8 atomes de carbone, de préférence de 2 à 4 atomes de carbone, lesdits PAG étant terminés par un ou deux groupements terminaux, identiques ou différents, alkyle ayant de 1 à 5 atomes de carbone,
- de 0,1 à 10% en poids d'alcools gras alkoxylés choisis parmi les alcools gras éthoxylés, les alcools gras éthoxylés et proproxylés et leur mélange, lesdits alcool gras comportant une chaine hydrocarbonée ayant de 6 à 24 atomes de carbone,
- de 0,05 à 10% en poids d'acide(s) aliphatique(s) monocarboxylique(s) comportant de 4 à 15 atomes de carbone, et
- de 0,05 à 10% en poids d'alcanolamine(s) choisie(s) parmi la monoéthanolamine (MEA), la diéthanolamine (DEA), la triéthanolamine (TEA), la diglycolamine (DGA), la mono-isopropanolamine (MIPA), la diisopropanolamine (DIPA), la triisopropanolamine (TIPA), la méthyldiéthanol amine (MDEA), le 2-amino-2-éthyle-1,3-propanediol, le 2-amino-2-méthyle-1-propanol et leurs mélanges,
par rapport au poids total de la composition lubrifiante.

Lorsque la composition est une composition prête à l'emploi, selon un mode de réalisation, la composition lubrifiante selon l'invention comprend de l'eau et :
- de 1 à 30% en poids de PAG comportant des motifs oxyde d'alkylène comportant de 2 à 8 atomes de carbone, de préférence de 2 à 4 atomes de carbone, lesdits PAG étant terminés par un ou deux groupements terminaux, identiques ou différents, alkyle ayant de 1 à 5 atomes de carbone,
- de 0,1 à 10% en poids d'alcools gras alkoxylés choisis parmi les alcools gras éthoxylés, les alcools gras éthoxylés et proproxylés et leur mélange, lesdits alcool gras comportant une chaine hydrocarbonée ayant de 6 à 24 atomes de carbone,
- de 0,05 à 10% en poids d'acide(s) aliphatique(s) monocarboxylique(s) comportant de 4 à 15 atomes de carbone, et
- de 0,05 à 10% en poids d'alcanolamine(s) choisie(s) parmi la monoéthanolamine (MEA), la diéthanolamine (DEA), la triéthanolamine (TEA), la diglycolamine (DGA), la mono-isopropanolamine (MIPA), la diisopropanolamine (DIPA), la triisopropanolamine (TIPA), la méthyldiéthanol amine (MDEA), le 2-amino-2-éthyle-1,3-propanediol, le 2-amino-2-méthyle-1-propanol et leurs mélanges,
- de 0,1 à 15% en poids, de préférence de 0,5 à 10% en poids, de polyol, de préférence de glycérol,
par rapport au poids total de la composition lubrifiante.

De façon préférentielle, la composition lubrifiante selon l'invention est sous la forme d'une solution. En effet, les ingrédients de la composition lubrifiante sont de préférence solubles ou solubilisés dans l'eau.

Au sens de la présente invention, une « solution » se distingue d'une émulsion ou d'une dispersion pouvant contenir plusieurs phases ou pouvant contenir des particules non solubilisées.

Selon un mode de réalisation, la composition lubrifiante aqueuse selon l'invention n'est pas une émulsion.

La composition lubrifiante selon l'invention peut être préparée par simple mélange des ingrédients, selon toutes méthodes connues de l'homme du métier pour obtenir une solution.

### Applications

L'invention concerne également l'utilisation de la composition lubrifiante selon l'invention, comme fluide pour le travail des métaux, en particulier pour la déformation de pièces de métaux et/ou pour le formage de pièces métalliques et/ou pour la découpe de pièces métalliques et/ou pour l'estampage de pièces métalliques et/ou pour le laminage de pièces métalliques, les métaux étant de préférence choisis parmi l'acier et l'aluminium.

Il conviendra de noter que la composition lubrifiante pourra être diluée avec de l'eau avant son utilisation comme fluide pour le travail des métaux.

La présente invention concerne également un procédé de lubrification d'au moins une surface en métal d'une pièce métallique, notamment aluminium ou acier, comprenant la mise en contact de la composition lubrifiante avec ladite surface en métal.

De préférence, l'étape de mise en contact est effectuée par pulvérisation de la composition lubrification ou par dépôt de la composition lubrification sur la surface en métal, le dépôt pouvant être mis en œuvre par exemple à l'aide d'un rouleau ou d'un pinceau.

De préférence, la surface en métal est une surface en aluminium ou en acier.

Les pièces métalliques sont de préférence de faibles épaisseurs, par exemple d'épaisseurs inférieures ou égales à 5 µm, de préférence inférieures ou égales à 3 µm, de préférence encore une épaisseur allant de 0,35 à 1,5 µm.

Il conviendra de noter que le procédé de lubrification pourra comprendre une étape de dilution de la composition lubrifiante avec de l'eau avant l'étape de mise en contact de la composition lubrifiante (ainsi diluée) avec ladite surface en métal.

Les inventeurs ont en effet observé que la combinaison de PAG, d'alcool gras alkoxylé et d'un système anti-corrosion acide-base permettait d'obtenir une composition lubrifiante ayant des émissions réduites voire nulles de COV même lorsqu'elle est chauffée à 80°C, ladite composition ayant d'excellentes propriétés de lubrification pour le travail des métaux, et en particulier pour la déformation des métaux.

La composition lubrifiante selon l'invention présente ainsi une universalité en ce qu'elle peut être utilisée à la fois pour la déformation de l'acier et à la fois pour la déformation de l'aluminium.

Selon un mode de réalisation, le procédé de lubrification comprend en outre une étape de traitement thermique de la pièce métallique, après l'étape de mise en contact. Par exemple, le traitement thermique peut être un chauffage à une température d'au moins 150°C, voire d'au moins 200°C voire d'au moins 300°C. Ce mode de réalisation incluant une étape de traitement thermique est particulièrement bien adapté lorsque la pièce métallique est une pièce en aluminium.

La composition lubrifiante selon l'invention peut également être mise en œuvre pour fournir des pièces métalliques déformées sans tacher ladite pièce métallique, en particulier lorsque la pièce est en aluminium.

Le ou les PAG mis en œuvre dans l'utilisation précitée peuvent présenter une ou plusieurs des caractéristiques et préférences décrites ci-dessus dans le cadre de la composition lubrifiante selon l'invention.

Le ou les alcools gras alkoxylés dans l'utilisation précitée peuvent présenter une ou plusieurs des caractéristiques et préférences décrites ci-dessus dans le cadre de la composition lubrifiante selon l'invention.

Le système anti-corrosion dans l'utilisation précitée peuvent présenter une ou plusieurs des caractéristiques et préférences décrites ci-dessus dans le cadre de la composition lubrifiante selon l'invention.

La composition lubrifiante résultante de l'utilisation précitée peut présenter une ou plusieurs des caractéristiques et préférences décrites ci-dessus dans le cadre de la composition lubrifiante selon l'invention.

L'invention a également pour objet d'utilisation de la composition lubrifiante selon l'invention pour améliorer l'éco-performance d'un procédé comprenant au moins une étape de travail des métaux, dans laquelle l'éco-performance est choisie parmi :
- la réduction de l'énergie consommée pour la mise en œuvre du procédé,
- l'augmentation de la productivité du procédé,
- l'amélioration de la sécurité des opérateurs du procédé,
l'éco-performance étant en particulier choisie parmi l'amélioration de la sécurité des opérateurs du procédé.

En effet, la diminution des émissions de COV permet *in fine* de réduire la consommation d'énergie et participe ainsi à la réduction du réchauffement climatique.

En effet, la réduction du tachage permet d'avoir une meilleure productivité.

En outre, l'utilisation d'un solvant aqueux par rapport à un solvant organique, permet d'améliorer la sécurité des opérateurs et permet également de s'affranchir d'une étape de séchage à haute température dans un four.

L'étape de travail de métaux peut comprendre la déformation de pièces de métaux et/ou le formage de pièces métalliques et/ou la découpe de pièces métalliques et/ou l'estampage de pièces métalliques et/ou le laminage de pièces métalliques, les métaux étant de préférence choisis parmi l'acier et l'aluminium.

En d'autres termes, la composition lubrifiante selon l'invention permet de réduire l'impact environnemental d'un procédé comprenant au moins une étape de travail des métaux.

### EXEMPLES

Dans la suite de la présente description, des exemples sont donnés à titre illustratif de la présente invention et ne visent en aucun cas à en limiter la portée.

Dans les exemples, les ingrédients suivants ont été utilisés :
- PAG1 désigne un poly(alkylène glycol) linéaire comprenant des motifs oxyde d'éthylène (OE) et oxyde de propylène (OP) dans un ratio OE/OP d'environ 1/1, PAG1 étant terminé par des groupements méthyle et butyle, PAG1 présentant une masse moléculaire allant de 1000 à 2000 g/mol.
- PAG2 désigne un poly(alkylène glycol) comprenant des motifs oxyde d'éthylène (OE) et oxyde de propylène (OP) dans un ratio OE/OP d'environ 1/1, PAG2 étant terminé par un groupement butyle à une extrémité et un groupement hydroxyle à l'autre extrémité, PAG2 ayant une masse moléculaire allant de 1000 à 2000 g/mol.
- PAG3 désigne un poly(alkylène glycol) comprenant des motifs oxyde d'éthylène (OE) et oxyde de propylène (OP), PAG3 étant terminé par un groupement alkyle à une à une extrémité et un groupement hydroxyle à l'autre extrémité, PAG3 ayant une masse moléculaire allant de 1000 à 2500 g/mol.
- PAG4 désigne un poly(alkylène glycol) comprenant des motifs oxyde d'éthylène (OE) et oxyde de propylène (OP) dans un ratio OE/OP d'environ 1/2, PAG4 étant terminé par des groupements hydroxyle, PAG4 ayant une masse moléculaire allant de 2000 à 3000 g/mol.
- alcool gras alkoxylé désigne un ou plusieurs alcools comprenant des motifs propoxylés et/ou éthoxylés et une chaine hydrocarbonée aliphatique comportant 12-14 atomes de carbone.
- alcanolamine désigne une ou plusieurs alcanolamine choisies parmi la monoéthanolamine (MEA), la diéthanolamine (DEA), la triéthanolamine (TEA), la diglycolamine (DGA), la mono-isopropanolamine (MIPA), la diisopropanolamine (DIPA), la triisopropanolamine (TIPA), la méthyldiéthanol amine (MDEA), le 2-amino-2-éthyle-1,3-propanediol, le 2-amino-2-méthyle-1-propanol et leurs mélanges.
- monoacide aliphatique en C8-C10 désigne un ou plusieurs acide monocarboxylique aliphatique ayant de 8 à 10 atomes de carbone.
- diacide aliphatique en C8-C10 désigne un ou plusieurs acides dicarboxylique aliphatique ayant de 8 à 10 atomes de carbone.
- sel dérivé de triazine est un système comprenant un sel de triacide gras dérivé de 1,3,5-triazine.
- glycérine à 99,5%.
- paquet d'additifs désigne un mélange d'additifs classiquement mis en œuvre dans les compositions lubrifiantes pour le travail des métaux, incluant notamment un antimousse et un anticorrosion de type benzotriazole.

### Exemple 1 : Mesure des émissions de COV

Dans cet exemple, une composition lubrifiante selon l'invention a été comparée à deux compositions lubrifiantes à base solvant organique utilisées pour la déformation de pièces métalliques.

Le tableau 1 donne le détail des compositions testées, les pourcentages sont des pourcentages en poids par rapport au poids total de la composition.

**[Tableau 1]**

| | CC1 | CC2 | CI1 |
|---|---|---|---|
| Huile minérale d'origine pétrolière | 76% | | |
| Ester | 24% | 24% | |
| Huile isoparaffinique d'origine pétrolière | | 76% | |
| Eau | | | 70,74% |
| PAG1 | | | 10% |
| PAG2 | | | 10% |
| Alcool gras alkoxylé | | | 1% |
| Alcanolamine | | | 4,6% |
| Monoacide aliphatique en C7-C11 | | | 3% |
| Paquet d'additifs | | | 0,66% |

Les essais ont été mis en œuvre conformément à la norme EN NF 12619, en pesant 3g de produit, et en testant deux températures : 30°C et 80°C.

Les émissions de COV totaux, converties en ppm, sont indiquées dans le tableau 2 pour les trois compositions testées et pour les deux températures testées.

**[Tableau 2]**

| | CC1 | CC2 | CI1 |
|---|---|---|---|
| Emissions COV à 30°C | 19 | 216 | 0 |
| Emissions COV à 80°C | 441 | 2404 | 0 |

Les résultats de ce tableau 2 montrent que la composition lubrifiante selon l'invention présente des émissions nulles de COV, et ce même à 80°C.

### Exemple 2 : Essais de tachage sur plaques en aluminium

Dans cet exemple, les essais de tachage ont été mis en place afin de déterminer le pouvoir tachant de la composition lubrifiante vis-à-vis d'une pièce d'aluminium.

Le tableau 3 indique le détail des compositions lubrifiantes testées dans cet exemple. La composition CI3 n'est pas conforme à la présente invention.

**[Tableau 3]**

| | CC3 | CI2 | CI3 | CI4 |
|---|---|---|---|---|
| Eau | 72,95% | 70,45% | 70,45% | 71,45% |
| PAG1 | | 5% | 5% | 2% |
| PAG2 | | 15% | 15% | 6% |
| PAG3 | 20% | | | |
| PAG4 | | | | 8% |
| Alcool gras alkoxylé | | 1% | 1% | 1% |
| Huile de ricin | 5% | | | |
| Sel dérivé de triazine | 1,5% | | | |
| Alcanolamine | | 4,6% | 4,6% | 4,6% |
| Monoacide aliphatique en C7-C11 | | 3% | | 3% |
| Diacide aliphatique en C7-C11 | | | 3% | |
| Glycérine | | | | 3% |
| Paquet d'additifs | 0,55 | 0,95% | 0,95% | 0,95% |

Le tachage est évalué en pulvérisant la composition lubrifiante sur une plaque en aluminium et en introduisant ladite plaque dans un four chauffé à 350°C et en maintenant la plaque 10 minutes à 350°C. Le niveau de tachage est évalué en attribuant une note de 0 (pas taché) à 5 (très taché).

La composition CI1 décrite dans le tableau 1 et les compositions du tableau 3 ont été évaluées et les résultats sont indiqués dans le tableau 4. La composition CI3 n'est pas conforme à la présente invention.

**[Tableau 4]**

| | CC3 | CI1 | CI2 | CI3 | CI4 |
|---|---|---|---|---|---|
| Notes tachage | 5 | 0 | 0 | 3 | 0 |

Comme le montrent les résultats du tableau 4, les compositions de l'invention sont moins tachantes que la composition CC3. En outre, les compositions CI1, CI2 et CI4 comprenant un monoacide sont moins tachantes que la composition CI3 exempte de monoacide.

En outre, la composition CI4 a démontré une diminution des résidus et donc des problèmes de collage pouvant survenir avec les dispositifs de transport des pièces métalliques à l'issue du procédé de travail des métaux desdites pièces.

## Revendications

1. Composition lubrifiante comprenant de l'eau et :
- de 1 à 60% en poids de polyalkylène glycol,
- de 0,1 à 30% en poids d'alcool(s) gras alkoxylé(s),
- de 0,1 à 30% en poids d'un système anti-corrosion comprenant au moins un acide aliphatique monocarboxylique comportant de 4 à 15 atomes de carbone et au moins une base,
par rapport au poids total de la composition lubrifiante,
les alcools gras alkoxylés étant différents des polyalkylène glycol.

2. Composition lubrifiante selon la revendication 1, comprenant de l'eau et :
- de 1 à 60% en poids de polyalkylène glycol comprenant des motifs oxyde d'alkylène comportant de 2 à 8 atomes de carbone,
- de 0,1 à 20% en poids d'alcool(s) gras éthoxylé et/ou propoxylé,
- de 0,1 à 30% en poids d'un système anti-corrosion comprenant au moins un acide aliphatique monocarboxylique comportant de 4 à 15 atomes de carbone et au moins une amine,
par rapport au poids total de la composition lubrifiante.

3. Composition lubrifiante selon la revendication 1 ou 2, comprenant en outre au moins un polyol, de préférence du glycérol, ledit polyol, de préférence ledit glycérol, étant de préférence mis en œuvre en une proportion allant de 0,1 à 15% en poids, de préférence de 0,5 à 10% en poids, par rapport au poids total de la composition lubrifiante.

4. Composition lubrifiante selon l'une quelconque des revendications 1 à 3, ladite composition étant une composition prête à l'emploi comprenant de l'eau et :
- de 1 à 30% en poids de polyalkylène glycol,
- de 0,1 à 10% en poids d'alcool(s) gras éthoxylé et/ou propoxylé,
- de 0,1 à 15% en poids du système anti-corrosion,
par rapport au poids total de la composition lubrifiante.

5. Composition lubrifiante selon l'une quelconque des revendications 1 à 3, ladite composition étant une composition concentrée comprenant de l'eau et :
- de 30 à 60% en poids de polyalkylène glycol,
- de 1 à 15% en poids d'alcool(s) gras éthoxylé et/ou propoxylé,
- de 10 à 30% en poids du système anti-corrosion,
par rapport au poids total de la composition lubrifiante.

6. Composition lubrifiante selon l'une quelconque des revendications 1 à 5, dans laquelle ladite au moins une base est choisie parmi les alkanolamines, de préférence parmi la monoéthanolamine, la diéthanolamine, la triéthanolamine, la diglycolamine, la mono-isopropanolamine, la diisopropanolamine, la triisopropanolamine, la méthyldiéthanol amine, le 2-amino-2-éthyle-1,3-propanediol, le 2-amino-2-méthyle-1-propanol et leurs mélanges.

7. Composition lubrifiante selon l'une quelconque des revendications 1 à 6, dans laquelle le ou les polyalkylène glycol sont choisis parmi les poly(éthylène glycol), les poly(propylène glycol), les copolymères blocks comprenant des motifs oxyde d'éthylène et des motifs oxyde de propylène, et leurs mélanges, de préférence parmi les copolymères blocks comprenant des motifs oxyde d'éthylène et des motifs oxyde de propylène et leurs mélanges, de préférence encore parmi les copolymères dibloc oxyde d'éthylène-oxyde de propylène et les copolymères tribloc oxyde de propylène-oxyde d'éthylène-oxyde de propylène et leurs mélanges.

8. Composition lubrifiante selon l'une quelconque des revendications 1 à 7, dans laquelle chaque polyalkylène glycol présente une masse moléculaire allant de 500 à 10000 g/mol, de préférence de 800 à 5000 g/mol, de préférence encore de 1000 à 3000 g/mol.

9. Composition lubrifiante selon l'une quelconque des revendications 1 à 8, dans laquelle chaque polyalkylène glycol présente une viscosité à 40°C allant de 10 à 1000 mm²/s, de préférence de 15 à 500 mm²/s, de préférence encore de 20 à 400 mm²/s.

10. Composition lubrifiante selon l'une quelconque des revendications 1 à 9, dans laquelle le ou les alcool gras alkoxylés sont choisis parmi les alcools gras éthoxylés, les alcools gras éthoxylés et proproxylés, et leur mélange.

11. Composition lubrifiante selon l'une quelconque des revendications 1 à 10, dans laquelle chaque alcool gras alkoxylé comprend de 1 à 20 motifs alkoxylés et/ou une chaine hydrocarbonée comportant de 6 à 24 atomes de carbone.

12. Composition lubrifiante selon l'une quelconque des revendications 1 à 4 et 6 à 11, ladite composition étant une composition prête à l'emploi comprenant de l'eau et :
- de 5 à 30% en poids de PAG choisis parmi les copolymères dibloc oxyde d'éthylène-oxyde de propylène et les copolymères tribloc oxyde de propylène-oxyde d'éthylène-oxyde de propylène et leurs mélanges, les PAG présentant une masse moléculaire allant de 1000 à 3000 g/mol,
- de 0,1 à 10% en poids d'alcools gras alkoxylés choisis parmi les alcools gras éthoxylés, les alcools gras éthoxylés et proproxylés et leur mélange, lesdits alcools gras alkoxylés ayant une masse molaire allant de 100 à 900 g/mol,
- de 0,05 à 10% en poids d'acide(s) aliphatique(s) monocarboxylique(s) comportant de 4 à 15 atomes de carbone, et
- de 0,05 à 10% en poids en poids d'alcanolamine(s) choisie(s) parmi la monoéthanolamine, la diéthanolamine, la triéthanolamine, la diglycolamine, la mono-isopropanolamine, la diisopropanolamine, la triisopropanolamine, la méthyldiéthanol amine, le 2-amino-2-éthyle-1,3-propanediol, le 2-amino-2-méthyle-1-propanol et leurs mélanges,
par rapport au poids total de la composition lubrifiante.

13. Composition lubrifiante selon l'une quelconque des revendications 1 à 3 et 5 à 11, ladite composition étant une composition concentrée comprenant de l'eau et :
- de 30 à 60% en poids de PAG choisis parmi les copolymères dibloc oxyde d'éthylène-oxyde de propylène et les copolymères tribloc oxyde de propylène-oxyde d'éthylène-oxyde de propylène et leurs mélanges, les PAG présentant une masse moléculaire allant de 1000 à 3000 g/mol,
- de 1 à 10% en poids d'alcools gras alkoxylés choisis parmi les alcools gras éthoxylés, les alcools gras éthoxylés et proproxylés et leur mélange, lesdits alcools gras alkoxylés ayant une masse molaire allant de 100 à 900 g/mol,
- de 5 à 15% en poids d'acide(s) aliphatique(s) monocarboxylique(s) comportant de 4 à 15 atomes de carbone, et
- de 5 à 15% en poids en poids d'alcanolamine(s) choisie(s) parmi la monoéthanolamine, la diéthanolamine, la triéthanolamine, la diglycolamine, la mono-isopropanolamine, la diisopropanolamine, la triisopropanolamine, la méthyldiéthanol amine, le 2-amino-2-éthyle-1,3-propanediol, le 2-amino-2-méthyle-1-propanol et leurs mélanges,
par rapport au poids total de la composition lubrifiante.

14. Composition lubrifiante selon l'une quelconque des revendications 1 à 13, **caractérisée en ce qu'**elle présente des émissions de composés organiques volatils totaux à 80°C selon la norme NF EN 12619 inférieures à 200 ppm, de préférence inférieure à 150 ppm, de préférence encore inférieure à 100 ppm, voire inférieure à 50 ppm.

15. Utilisation de la composition lubrifiante selon l'une quelconque des revendications 1 à 14, comme fluide pour le travail des métaux, en particulier pour la déformation des métaux et/ou pour le formage des métaux et/ou pour la découpe des métaux et/ou pour l'estampage des métaux et/ou pour le laminage des métaux, les métaux étant de préférence choisis parmi l'acier et l'aluminium.

16. Utilisation selon la revendication 15, dans laquelle les émissions de composés organiques volatils totaux à 80°C selon la norme NF EN 12619 sont inférieures à 200 ppm, de préférence inférieure à 150 ppm, de préférence encore inférieure à 100 ppm, voire inférieure à 50 ppm.

17. Utilisation d'une composition lubrifiante selon l'une quelconque des revendications 1 à 14, pour améliorer l'éco-performance d'un procédé comprenant au moins une étape de travail des métaux, dans laquelle l'éco-performance est choisie parmi :
- la réduction de l'énergie consommée pour la mise en œuvre du procédé,
- l'augmentation de la productivité du procédé,
- l'amélioration de la sécurité des opérateurs du procédé,
de préférence parmi l'amélioration de la sécurité des opérateurs du procédé.

## Patentansprüche

1. Schmiermittelzusammensetzung, die Wasser und Folgendes umfasst:
- 1 bis 60 Gew.-% Polyalkylenglycols,
- 0,1 bis 30 Gew.-% (eines) alkoxylierte(n) Fettalkohols (Fettalkohole),
- 0,1 bis 30 Gew.-% eines Korrosionsschutzsystems, das mindestens eine 4 bis 15 Kohlenstoffatome aufweisende aliphatische Monocarbonsäure und mindestens eine Base umfasst,
bezogen auf das Gesamtgewicht der Schmiermittelzusammensetzung,
wobei die alkoxylierten Fettalkohole von den Polyalkylenglycolen verschieden sind.

2. Schmiermittelzusammensetzung nach Anspruch 1, die Wasser und Folgendes umfasst:
- 1 bis 60 Gew.-% Polyalkylenglycols, das 2 bis 8 Kohlenstoffatome aufweisende Alkylenoxid-Einheiten umfasst,
- 0,1 bis 20 Gew.-% (eines) ethoxylierte(n) und/oder propoxylierte(n) Fettalkohols (Fettalkohole),
- 0,1 bis 30 Gew.-% eines Korrosionsschutzsystems, das mindestens eine 4 bis 15 Kohlenstoffatome aufweisende aliphatische Monocarbonsäure und mindestens ein Amin umfasst,
bezogen auf das Gesamtgewicht der Schmiermittelzusammensetzung.

3. Schmiermittelzusammensetzung nach Anspruch 1 oder 2, die außerdem mindestens ein Polyol, vorzugsweise Glycerin, umfasst, wobei das Polyol, vorzugsweise Glycerin, vorzugsweise mit einem Anteil von 0,1 bis 15 Gew.-%, vorzugsweise von 0,5 bis 10 Gew.-%, bezogen auf das Gesamtgewicht der Schmiermittelzusammensetzung, verwendet wird.

4. Schmiermittelzusammensetzung nach einem der Ansprüche 1 bis 3, wobei es sich bei der Zusammensetzung um eine gebrauchsfertige Zusammensetzung handelt, die Wasser und Folgendes umfasst:
- 1 bis 30 Gew.-% Polyalkylenglycols,
- 0,1 bis 10 Gew.-% (eines) ethoxylierte(n) und/oder propoxylierte(n) Fettalkohols (Fettalkohole),
- 0,1 bis 15 Gew.-% des Korrosionsschutzsystems,
bezogen auf das Gesamtgewicht der Schmiermittelzusammensetzung.

5. Schmiermittelzusammensetzung nach einem der Ansprüche 1 bis 3, wobei es sich bei der Zusammensetzung um eine konzentrierte Zusammensetzung handelt, die Wasser und Folgendes umfasst:
- 30 bis 60 Gew.-% Polyalkylenglycols,
- 1 bis 15 Gew.-% (eines) ethoxylierte(n) und/oder propoxylierte(n) Fettalkohols (Fettalkohole),
- 10 bis 30 Gew.-% des Korrosionsschutzsystems,
bezogen auf das Gesamtgewicht der Schmiermittelzusammensetzung.

6. Schmiermittelzusammensetzung nach einem der Ansprüche 1 bis 5, wobei die mindestens eine Base aus Alkanolaminen, vorzugsweise aus Monoethanolamin, Diethanolamin, Triethanolamin, Diglycolamin, Monoisopropanolamin, Diisopropanolamin, Triisopropanolamin, Methyldiethanolamin, 2-Amino-2-ethyl-1,3-propandiol, 2-Amino-2-methyl-1-propanol und Mischungen davon ausgewählt ist.

7. Schmiermittelzusammensetzung nach einem der Ansprüche 1 bis 6, wobei das Polyalkylenglycol oder die Polyalkylenglycole aus Poly(ethylenglycol), Poly(propylenglycolen), Block-Copolymeren, die Ethylenoxid-Einheiten und Propylenoxid-Einheiten und Mischungen davon umfassen, vorzugsweise aus Block-Copolymeren, die Ethylenoxid-Einheiten und Propylenoxid-Einheiten und Mischungen davon umfassen, noch mehr bevorzugt aus Ethylenoxid-Propylenoxid-Diblock-Copolymeren und Propylenoxid-Ethylenoxid-Propylenoxid-Triblock-Copolymeren und Mischungen davon ausgewählt ist bzw. sind.

8. Schmiermittelzusammensetzung nach einem der Ansprüche 1 bis 7, wobei jedes Polyalkylenglycol eine Molmasse von 500 bis 10000 g/mol, vorzugsweise von 800 bis 5000 g/mol, noch mehr bevorzugt von 1000 bis 3000 g/mol, aufweist.

9. Schmiermittelzusammensetzung nach einem der Ansprüche 1 bis 8, wobei jedes Polyalkylenglycol eine Viskosität bei 40 °C von 10 bis 1000 mm²/s, vorzugsweise von 15 bis 500 mm²/s, noch mehr bevorzugt von 20 bis 400 mm²/s, aufweist.

10. Schmiermittelzusammensetzung nach einem der Ansprüche 1 bis 9, wobei der alkoxylierte Fettalkohol oder die alkoxylierten Fettalkohole aus ethoxylierten Fettalkoholen, ethoxylierten und propoxylierten Fettalkoholen und einer Mischung davon ausgewählt sind.

11. Schmiermittelzusammensetzung nach einem der Ansprüche 1 bis 10, wobei jeder alkoxylierte Fettalkohol 1 bis 20 alkoxylierte Einheiten und/oder eine 6 bis 24 Kohlenstoffatome aufweisende Kohlenwasserstoffkette umfasst.

12. Schmiermittelzusammensetzung nach einem der Ansprüche 1 bis 4 und 6 bis 11, wobei es sich bei der Zusammensetzung um eine gebrauchsfertige Zusammensetzung handelt, die Wasser und Folgendes umfasst:
- 5 bis 30 Gew.-% PAG, die aus Ethylenoxid-Propylenoxid-Diblock-Copolymeren und Propylenoxid-Ethylenoxid-Propylenoxid-Triblock-Copolymeren und Mischungen davon ausgewählt sind, wobei die PAG eine Molmasse von 1000 bis 3000 g/mol aufweisen,
- 0,1 bis 10 Gew.-% alkoxylierte Fettalkohole, die aus ethoxylierten Fettalkoholen, ethoxylierten und propoxylierten Fettalkoholen und einer Mischung davon ausgewählt sind, wobei die alkoxylierten Fettalkohole eine Molmasse von 100 bis 900 g/mol aufweisen,
- 0,05 bis 10 Gew.-% (einer) aliphatische(n) Monocarbonsäure(n), die 4 bis 15 Kohlenstoffatome aufweist (aufweisen), und
- 0,05 bis 10 Gew.-% eines Alkanolamins (Alkanolamine), das (die) aus Monoethanolamin, Diethanolamin, Triethanolamin, Diglycolamin, Monoisopropanolamin, Diisopropanolamin, Triisopropanolamin, Methyldiethanolamin, 2-Amino-2-ethyl-1,3-propandiol, 2-Amino-2-methyl-1-propanol und Mischungen davon ausgewählt ist (sind),
bezogen auf das Gesamtgewicht der Schmiermittelzusammensetzung.

13. Schmiermittelzusammensetzung nach einem der Ansprüche 1 bis 3 und 5 bis 11, wobei es sich bei der Zusammensetzung um eine konzentrierte Zusammensetzung handelt, die Wasser und Folgendes umfasst:
- 30 bis 60 Gew.-% PAG, die aus Ethylenoxid-Propylenoxid-Diblock-Copolymeren und Propylenoxid-Ethylenoxid-Propylenoxid-Triblock-Copolymeren und Mischungen davon ausgewählt sind, wobei die PAG eine Molmasse von 1000 bis 3000 g/mol aufweisen,
- 1 bis 10 Gew.-% alkoxylierte Fettalkohole, die aus ethoxylierten Fettalkoholen, ethoxylierten und propoxylierten Fettalkoholen und Mischungen davon davon ausgewählt sind, wobei die alkoxylierten Fettalkohole eine Molmasse von 100 bis 900 g/mol aufweisen,
- 5 bis 15 Gew.-% (einer) aliphatische(n) Monocarbonsäure(n), die 4 bis 15 Kohlenstoffatome aufweist (aufweisen), und
- 5 bis 15 Gew.-% eines Alkanolamins (Alkanolamine), das (die) aus Monoethanolamin, Diethanolamin, Triethanolamin, Diglycolamin, Monoisopropanolamin, Diisopropanolamin, Triisopropanolamin, Methyldiethanolamin, 2-Amino-2-ethyl-1,3-propandiol, 2-Amino-2-methyl-1-propanol und Mischungen davon ausgewählt ist (sind),
bezogen auf das Gesamtgewicht der Schmiermittelzusammensetzung.

14. Schmiermittelzusammensetzung nach einem der Ansprüche 1 bis 13, **dadurch gekennzeichnet, dass** sie Emissionen der gesamten flüchtigen organischen Verbindungen bei 80 °C gemäß der Norm NF EN 12619 von weniger als 200 ppm, vorzugsweise weniger als 150 ppm, noch mehr bevorzugt weniger als 100 ppm oder sogar weniger als 50 ppm aufweist.

15. Verwendung der Schmiermittelzusammensetzung nach einem der Ansprüche 1 bis 14 als Metallbearbeitungsflüssigkeit, insbesondere für das Umformen von Metallen und/oder für das Verformen von Metallen und/oder für das Zerspanen von Metallen und/oder für das Gesenkschmieden von Metallen und/oder für das Walzen von Metallen, wobei die Metalle vorzugsweise aus Stahl und Aluminium ausgewählt sind.

16. Verwendung nach Anspruch 15, wobei die Emissionen der gesamten flüchtigen organischen Verbindungen bei 80 °C gemäß der Norm NF EN 12619 weniger als 200 ppm, vorzugsweise weniger als 150 ppm, noch mehr bevorzugt weniger als 100 ppm oder sogar weniger als 50 ppm, betragen.

17. Verwendung einer Schmiermittelzusammensetzung nach einem der Ansprüche 1 bis 14 zur Verbesserung der Umweltleistung eines mindestens einen Metallbearbeitungsschritt umfassenden Verfahrens, wobei die Umweltleistung ausgewählt ist aus:
- der Verminderung des Energieverbrauchs für die Durchführung des Verfahrens,
- der Erhöhung der Produktivität des Verfahrens,
- der Verbesserung der Sicherheit der Anwender des Verfahrens,
vorzugsweise aus der Verbesserung der Sicherheit der Anwender des Verfahrens.

## Claims

1. Lubricating composition comprising water and:
- from 1% to 60% by weight of polyalkylene glycol,
- from 0.1% to 30% by weight of alkoxylated fatty alcohol(s),
- from 0.1% to 30% by weight of a corrosion-inhibiting system comprising at least one aliphatic monocarboxylic acid comprising from 4 to 15 carbon atoms and at least one base,
with respect to the total weight of the lubricating composition,
the alkoxylated fatty alcohols being different from the polyalkylene glycols.

2. Lubricating composition according to Claim 1, comprising water and:
- from 1% to 60% by weight of polyalkylene glycol comprising alkylene oxide units comprising from 2 to 8 carbon atoms,
- from 0.1% to 20% by weight of ethoxylated and/or propoxylated fatty alcohol(s),
- from 0.1% to 30% by weight of a corrosion-inhibiting system comprising at least one aliphatic monocarboxylic acid comprising from 4 to 15 carbon atoms and at least one amine,
with respect to the total weight of the lubricating composition.

3. Lubricating composition according to Claim 1 or 2, additionally comprising at least one polyol, preferably glycerol, said polyol, preferably said glycerol, being preferably employed in a proportion ranging from 0.1% to 15% by weight, preferably from 0.5% to 10% by weight, with respect the total weight of the lubricating composition.

4. Lubricating composition according to any one of Claims 1 to 3, said composition being a ready-to-use composition comprising water and:
- from 1% to 30% by weight of polyalkylene glycol,
- from 0.1% to 10% by weight of ethoxylated and/or propoxylated fatty alcohol(s),
- from 0.1% to 15% by weight of the corrosion-inhibiting system,
with respect to the total weight of the lubricating composition.

5. Lubricating composition according to any one of Claims 1 to 3, said composition being a concentrated composition comprising water and:
- from 30% to 60% by weight of polyalkylene glycol,
- from 1% to 15% by weight of ethoxylated and/or propoxylated fatty alcohol(s),
- from 10% to 30% by weight of the corrosion-inhibiting system,
with respect to the total weight of the lubricating composition.

6. Lubricating composition according to any one of Claims 1 to 5, in which said at least one base is chosen from alkanolamines, preferably from monoethanolamine, diethanolamine, triethanolamine, diglycolamine, monoisopropanolamine, diisopropanolamine, triisopropanolamine, methyldiethanolamine, 2-amino-2-ethyl-1,3-propanediol, 2-amino-2-methyl-1-propanol and mixtures thereof.

7. Lubricating composition according to any one of Claims 1 to 6, in which the polyalkylene glycol(s) are chosen from poly(ethylene glycol)s, poly(propylene glycol)s, block copolymers comprising ethylene oxide units and propylene oxide units, and mixtures thereof, preferably from block copolymers comprising ethylene oxide units and propylene oxide units and mixtures thereof, more preferably from ethylene oxide-propylene oxide diblock copolymers and propylene oxide-ethylene oxide-propylene oxide triblock copolymers and mixtures thereof.

8. Lubricating composition according to any one of Claims 1 to 7, in which each polyalkylene glycol exhibits a molecular weight ranging from 500 to 10 000 g/mol, preferably from 800 to 5000 g/mol, more preferably from 1000 to 3000 g/mol.

9. Lubricating composition according to any one of Claims 1 to 8, in which each polyalkylene glycol exhibits a viscosity at 40°C ranging from 10 to 1000 mm²/s, preferably from 15 to 500 mm²/s, more preferably from 20 to 400 mm²/s.

10. Lubricating composition according to any one of Claims 1 to 9, in which the alkoxylated fatty alcohol(s) are chosen from ethoxylated fatty alcohols, ethoxylated and proproxylated fatty alcohols, and mixtures thereof.

11. Lubricating composition according to any one of Claims 1 to 10, in which each alkoxylated fatty alcohol comprises from 1 to 20 alkoxyl units and/or a hydrocarbon chain comprising from 6 to 24 carbon atoms.

12. Lubricating composition according to any one of Claims 1 to 4 and 6 to 11, said composition being a ready-to-use composition comprising water and:
- from 5% to 30% by weight of PAG chosen from ethylene oxide-propylene oxide diblock copolymers and propylene oxide-ethylene oxide-propylene oxide triblock copolymers and mixtures thereof, the PAGs exhibiting a molecular weight ranging from 1000 to 3000 g/mol,
- from 0.1% to 10% by weight of alkoxylated fatty alcohols chosen from ethoxylated fatty alcohols, ethoxylated and proproxylated fatty alcohols, and mixtures thereof, said alkoxylated fatty alcohols having a molar weight ranging from 100 to 900 g/mol,
- from 0.05% to 10% by weight of aliphatic monocarboxylic acid(s) comprising from 4 to 15 carbon atoms, and
- from 0.05% to 10% by weight of alkanolamine(s) chosen from monoethanolamine, diethanolamine, triethanolamine, diglycolamine, monoisopropanolamine, diisopropanolamine, triisopropanolamine, methyldiethanolamine, 2-amino-2-ethyl-1,3-propanediol, 2-amino-2-methyl-1-propanol and mixtures thereof,
with respect to the total weight of the lubricating composition.

13. Lubricating composition according to any one of Claims 1 to 3 and 5 to 11, said composition being a concentrated composition comprising water and:
- from 30% to 60% by weight of PAGs chosen from ethylene oxide-propylene oxide diblock copolymers and propylene oxide-ethylene oxide-propylene oxide triblock copolymers and mixtures thereof, the PAGs exhibiting a molecular weight ranging from 1000 to 3000 g/mol,
- from 1% to 10% by weight of alkoxylated fatty alcohols chosen from ethoxylated fatty alcohols, ethoxylated and proproxylated fatty alcohols, and mixtures thereof, said alkoxylated fatty alcohols having a molar weight ranging from 100 to 900 g/mol,
- from 5% to 15% by weight of aliphatic monocarboxylic acid(s) comprising from 4 to 15 carbon atoms, and
- from 5% to 15% by weight of alkanolamine(s) chosen from monoethanolamine, diethanolamine, triethanolamine, diglycolamine, monoisopropanolamine, diisopropanolamine, triisopropanolamine, methyldiethanolamine, 2-amino-2-ethyl-1,3-propanediol, 2-amino-2-methyl-1-propanol and mixtures thereof,
with respect to the total weight of the lubricating composition.

14. Lubricating composition according to any one of Claims 1 to 13, **characterized in that** it exhibits emissions of total volatile organic compounds at 80°C according to Standard NF EN 12619 of less than 200 ppm, preferably of less than 150 ppm, more preferably of less than 100 ppm, indeed even of less than 50 ppm.

15. Use of the lubricating composition according to any one of Claims 1 to 14 as fluid for the working of metals, in particular for the deformation of metals and/or for the forming of metals and/or for the cutting of metals and/or for the stamping of metals and/or for the rolling of metals, the metals preferably being chosen from steel and aluminium.

16. Use according to Claim 15, in which the emissions of total volatile organic compounds at 80°C according to Standard NF EN 12619 are less than 200 ppm, preferably less than 150 ppm, more preferably less than 100 ppm, indeed even less than 50 ppm.

17. Use of a lubricating composition according to any one of Claims 1 to 14 for improving the eco-performance of a process comprising at least one stage of working of metals, in which the eco-performance is chosen from:
- the reduction in the energy consumed for the implementation of the process,
- the increase in the productivity of the process,
- the improvement in the safety of the process operators,
preferably from the improvement in the safety of the process operators.
